# FASCICULE DE BREVET EUROPEEN

(11) **EP 0 255 484 B1**
(45) Date de publication et mention de la délivrance du brevet: **06.11.1991**
(21) Numéro de dépôt: 87810420.7
(22) Date de dépôt: 27.07.1987
(51) Int. Cl.: C22C 9/00, G21F 1/02

(54) **Absorbeur de radiations nucléaires**
Kernstrahlungsabsorber
Nuclear-radiation absorber

(30) Priorité: 30.07.1986 CH 3054/86
(43) Date de publication de la demande: 03.02.1988
(73) Titulaire: Planchamp, Claude, 60500 Chantilly (FR)
(72) Inventeur: Planchamp, Claude, 60500 Chantilly (FR)
(74) Mandataire: Vuille, Roman

(56) Documents cités:
- FR-A- 1 470 828
- GB-A- 838 442
- GB-A- 994 435
- GB-A- 1 309 197
- US-A- 2 964 397
- HANSEN: "Constitution of Binary Alloys", 1958, pages 248-249, McGraw Hill
- Dies, Kupfer und Kupferlegierungen in der Technik, 1967, Springer-Verlag, p. 404-409)

## Description

La présente invention concerne un alliage métallique, à base de cuivre, destiné à absorber les radiations nucléaires.

L'utilisation de plus en plus répandue de l'énergie nucléaire dans le monde et le développement des techniques nucléaires en général nécessitent des solutions de protection contre les radiations nucléaires (centrales nucléaires, transport et stockage des déchets radioactifs, machines nucléaires...). Il est alors de première importance et de première nécessité de concevoir et fabriquer des alliages métalliques, destinés à absorber les radiations nucléaires de manière efficace et compétitive.

Les matériaux d'absorption doivent répondre aux critères suivants:
- En premier lieu, posséder des propriétés nucléaires spécifiques: grande section efficace de capture neutronique, faible émission de rayonnement secondaire, bonne stabilité dans le temps par rapport aux rayonnements.
- Avoir un point de fusion élevé pour supporter l'échauffement engendré par l'absorption des rayonnements, et notamment des flux neutroniques.
- Etre bon conducteur de la chaleur pour faciliter le refroidissement vers l'extérieur.
- Chaleur résiduelle pas trop importante (se dégageant sous forme de rayonnement après l'arrêt).
- Résistance mécanique suffisamment grande.
- Résistance à la corrosion par rapport-au réfrigérant ou dans l'atmosphère de travail.
- Présenter une bonne stabilité par rapport à la chaleur et au rayonnement.
- Coût compétitif, tant sur le plan de la matière première que dans la mise en oeuvre.

Tous les éléments absorbent plus ou moins les radiations nucléaires, mais ceux qui ont les propriétés neutrophages les plus marquantes sont: le cadmium, le bore, l'europium, le hafnium, le gadolinium, le samarium et le dysprosium.

Le cadmium a l'inconvénient d'être un produit très toxique pour l'organisme humain et son utilisation est strictement interdite dans de nombreux pays. De plus, son point de fusion (321°) et sa température d'ébullition (761°C) sont très bas: sa résistance à la corrosion en milieu aqueux est très mauvaise.

L'europium et le dysprosium, bien qu'ayant une grande section efficace de capture, donnent lieu à des applications très limitées étant donné leur prix très élevé.

Le hafnium a des propriétés d'absorption très inférieures au bore pour les neutrons thermiques et épithermiques, son coût est élevé et sa mise en oeuvre délicate à cause de son oxydabilité.

Le gadolinium présente dans le spectre de neutrons thermiques la section efficace de capture la plus élevée de tous les absorbeurs connus. On peut observer que, par exemple, pour des neutrons d'énergie initiale de 10⁻¹ à 10⁻³ Electronvolts, sa section efficace de capture est environ 100 fois plus élevée que celle du bore. Malheureusement, dans la zone des neutrons épithermiques et des neutrons lents (énergie de 0,3 à 10² Electronvolts), les propriétés d'absorption sont très diminuées comparativement au bore.

L'oxyde de gadolinium est déjà utilisé depuis de nombreuses années dans diverses installations nucléaires où, mélangé au combustible, il joue le rôle de modérateur. Mais son application à la confection d'absorbeurs de radiations pose des problèmes. En effet, l'oxyde, généralement disponible sous forme de poudre, doit être mélangé à d'autres produits en utilisant des technologies très complexes, et les mauvaises propriétés mécaniques rendent son application, lors de la réalisation d'absorbeurs de forme complexe, à la fois délicate et coûteuse. De plus, cet oxyde a une mauvaise conductibilité thermique et sa capacité d'absorption est relativement réduite par rapport à celle du gadolinium élémentaire.

Le samarium présente des propriétés neutrophages intéressantes, intermédiaires entre le bore et le gadolinium pour les neutrons thermiques, supérieures au bore et au gadolinium pour les neutrons intermédiaires et rapides. Toutefois, deux zones de faiblesse d'absorption subsistent par rapport au bore, la première entre 1 et 5eY et la deuxième entre 30 et 40 eV.

Le matériau absorbeur le plus répandu et le plus connu pour les calculs de criticité est sans conteste possible le bore, qui est utilisé sous différentes formes: bore élémentaire, borures (d'aluminium, de chrome, de hafnium, de molybdène, de niobium, de tantale, de titane, de tungstène, de vanadium, de zirconium...), de carbures de bore, oxyde de Bore B₂O₃, de nitrure de bore, d'acide borique, de borax, etc. La mise en oeuvre de tous les matériaux actuellement disponibles sur le marché à base de bore est délicate: le bore élémentaire a de mauvaises propriétés mécaniques, sa conductibilité thermique est faible (32 W/m°K); il est hautement oxydable à haute température et sa résistance à la corrosion est mauvaise; il faut alors l'insérer sous forme de composés chimiques définis dans diverses matrices, et ces matériaux composites posent des problèmes d'homogénéité et sont délicats de mise en oeuvre.

Le demandeur, conscient de l'intérêt de l'élément bore pour l'absorption des radiations nucléaires, et notamment des neutrons, mais aussi des problèmes engendrés par les matériaux à base de bore existants sur le marché, a cherché des moyens de l'allier au cuivre dans le but d'en faire un alliage destiné à absorber les réactions nucléaires et présentant toutes les qualités citées en introduction.

Les alliages métalliques à base de cuivre contenant entre 0,05 % et 10 % de bore sont décrits dans le brevet "US-A-2.964.397" et dans "Dies, Kupfer und Kupferlegierungen in der Technik, Springer Verlag, 1967, p.404-409". Ces documents ne décrivent pas cependant la possibilité de préparer des alliages contenant des teneurs en bore supérieures à 10 %.

L'isotope 10 du bore est connu comme absorbeur de radiations nucléaires, mais les qualités d'absorption de radiations de l'alliage dépendent de la quantité de bore contenue dans l'alliage.

L'invention a pour objet un alliage métallique à base de cuivre, destiné à absorber les radiations nucléaires, caractérisé en ce qu'il contient plus de 10% et jusqu'à 50 % en poids de bore par rapport au poids total de l'alliage.

Au delà de 50 % de bore, la mise en oeuvre est très difficile et les propriétés mécaniques sont médiocres.

L'inventeur a donc créé un alliage dont les qualités d'absorbeur de radiations sont supérieures à ce qui était connu précédemment.

Dans le bore à l'état naturel, coexistent deux isotopes: le bore 10 et le bore 11. La proportion naturelle de bore 10 dans le bore naturel est de 18,6% en poids (19,6% en pourcentage atomique), et seul l'isotope 10 capte les neutrons. Or, on trouve sur le marché du bore enrichi en isotope 10 (le pourcentage d'enrichissement peut aller jusqu'à 96%), et les deux isotopes (10 et 11) ont exactement les mêmes propriétés chimiques; ceci revient à dire que l'on pourra utiliser de la même façon, pour la fabrication de barrières neutroniques faisant l'objet du présent brevet, du bore enrichi (à n'importe quel taux d'enrichissement) ou du bore naturel.

Dans ces alliages cuivre-bore, les propriétés d'absorption seront définies par la masse relative de bore naturel et plus spécialement de bore 10 présent dans l'alliage; en effet, la capacité d'absorption d'un élément est définie par sa section efficace de capture neutronique, exprimée en BARN. A partir de cette section efficace σ , on peut obtenir un coefficient d'absorption µ grâce à la relation:

µ = P N $\frac{\text{σ}}{\text{A}}$

- µ: est exprimé en cm^{-¹}
- P: est la masse volumique du matériau en g/cm3
- N: est la masse atomique en g
- σ: est la section efficace de capture en cm2
- A: est le nombre d'Avogadro.

Pour un élément qui comporte plusieurs isotopes stables d'abondances relatives ϑᵢ on utilise alors la formule:

Pour calculer le coefficient d'absorption d'un alliage, il faut tenir compte de tous les éléments d'addition présents et utiliser alors la formule:
- P: = masse volumique de l'alliage
- Cᵢ: = concentration pondérale de l'élément i dans l'alliage
- σᵢ: = section efficace de l'élément i
- Aᵢ: = masse atomique de l'élément i

Dans le cas des alliages cuivre-bore, le coefficient d'absorption sera directement fonction du pourcentage pondéral de bore 10. Ce pourcentage sera défini dans la pratique en fonction des propriétés d'absorption recherchées.

Pour en revenir aux alliages cuivre-bore en eux-mêmes, il faut signaler que le cuivre utilisé peut être pur ou allié avec n'importe quels autres éléments d'addition qui vont permettre de renforcer les propriétés mécaniques des absorbeurs ou de modifier leurs propriétés technologiques (facilité de mise en oeuvre, résistance à la corrosion, usinabilité, soudabilité...). De même, parmi tous les éléments d'addition autres que le cuivre et le bore, pourront être ajoutés d'autres éléments neutrophages tels que le gadolinium, le samarium, l'europium, le hafnium, le cadmium, le lithium, le dysprosium... où pourront être insérées des fibres (en alumine, en carbure de Si, en bore, en carbone...).

Les alliages cuivre-bore, contrairement à la majorité des produits borés actuellement disponibles, présentent une très bonne facilité de mise en oeuvre par l'un au moins des procédés de fabrication choisis parmi le moulage, que ce soit en sable, en coquille, sous basse ou haute pression, le laminage à chaud ou à froid, l'extrusion, le forgeage, le formage sous vide...

Ces alliages donnent des structures parfaitement homogènes avec des sections efficaces de capture neutroniques très régulières. La densité des mélanges va varier en fonction de la teneur en bore. Le tableau 1 donne des valeurs estimées de densité pour différentes compositions:

En ce qui concerne la conductibilité thermique, elle va être très variable en fonction des alliages finalement retenus pour la fabrication des absorbeurs: la conductibilité thermique du cuivre pur est de 394 W/m°K, celle du bore de 32 W/m°K. La conductibilité thermique du cuivre va être influencée par la teneur en bore et par les autres éléments d'addition qui seront introduits pour l'amélioration éventuelle des propriétés mécaniques, technologiques ou d'absorption. Cette notion de conductibilité thermique est importante et va fortement influencer le choix de la composition optimale recherchée pour le matériau absorbeur, car toute absorption de radiation (et spécialement la capture neutronique) s'accompagne d'un dégagement de chaleur qu'il faudra évacuer des parties chaudes vers les parties froides aussi rapidement que possible. On remarquera que de ce point de vue la matrice cuivre est particulièrement bien placée.

La masse atomique du cuivre (63,5g) est élevée, et les absorbeurs cuivre-bore seront particulièrement efficaces contre les radiations γ et X, le bore, lui, captant très bien les neutrons, mais peu les autres radiations.

Le point de début de fusion des alliages Cu-B se situe à 1013 degrés Celsius. Cette température élevée permet aux alliages de supporter sans problème l'échauffement provoqué par l'absorption des neutrons ou d'autres rayonnements. L'intervalle de solidification est variable en fonction de la composition, comme l'indique le tableau 2.

Les propriétés de corrosion vont essentiellement dépendre de la matrice cuivre utilisée. La tenue à la corrosion de cette matrice sera améliorée par des additions d'éléments tels que le chrome, le nickel, l'aluminium, l'étain, etc.

A haute température, la matrice cuivre peut poser des problèmes car le cuivre s'oxyde à partir de 250°C, et l'oxyde de cuivre est soluble dans le cuivre. Pour les hautes températures, il est donc nécessaire d'utiliser un élément d'addition supplémentaire qui va donner à la matrice une bonne tenue à l'oxydation. Ce sera par exemple le chrome, le nickel, l'aluminium...

Aux basses températures, les alliages cuivre-bore ne présentent aucun signe de fragilisation.

Les alliages métalliques absorbeurs de radiations, comme nous l'avons dit en introduction, doivent présenter des propriétés mécaniques élevées et aussi stables que possible à hautes températures. Un bon compromis devra être trouvé entre les valeurs de résistance mécanique, de conductibilité thermique, des caractéristiques nucléaires et des possibilités de mise en oeuvre. A titre d'exemple, le tableau 3 montre les propriétés mécaniques d'un alliage à 0,5% de chrome et à 2% de bore.

Les compositions ou alliages cités précédemment comme exemples et contenant des teneurs en bore inférieures ou égales à 10 % appartiennent à l'état de la technique.

L'usinage et le soudage des alliages Cu-B alliés ou non à d'autres éléments conventionnels ne posent pas de problèmes particuliers, et toutes les techniques couramment utilisées pour ce type de matrices métalliques conviennent.

A titre d'exemples d'application, on peut citer: les paniers de transport et de stockage de déchets nucléaires, les racks de piscine pour le stockage des éléments combustibles de réacteurs nucléaires, le blindage d'installations de décontamination, les abris anti-atomiques et les protections nucléaires en général, les éléments de réacteurs nucléaires, le blindage d'appareils de contrôle utilisant des rayonnements ou des sources radioactives, le blindage de boîtiers électroniques, etc.

### Préparation d'un alliage métallique, à base de cuivre, absorbeur de radiations nucléaires

Le bore étant un métal fortement réducteur et très réactif vis-à vis de l'oxygène de l'air, il convient de prendre des précautions particulières lors de la préparation de tels alliages.

Un exemple de préparation d'un alliage à base de cuivre contenant moins de 10 % de bore, et de ce fait appartenant à l'état de la technique , mais avec le procédé utilisé par l'inventeur pour obtenir un alliage selon l'invention, est défini comme suit:
on utilise du bore métallique en morceaux, du cuivre pur sous forme de lingot et du chrome pur sous forme de grenaille. Les morceaux de bore métallique (120 grammes) sont placés dans un creuset de graphite, puis on y ajoute le chrome (60 grammes) et le cuivre (9820 grammes) et l'on place le creuset dans un four à chauffage électrique ou à chauffage par induction. On place ensuite, au-dessus de la masse de cuivre, un biscuit de graphite dont le diamètre est légèrement inférieur au diamètre interne du creuset.

Le mélange est premièrement chauffé à 600°C durant 1 heure, sous un vide de 1 à 2 millibars, afin de sécher l'enceinte du four et les éléments métalliques introduits dans ce creuset. La température est ensuite portée à 1220°C, toujours sous un vide de 1-2 millibars. Lorsque les lingots de cuivre ont fondu, les morceaux de bore solide dont la densité est nettement inférieure à celle du cuivre, ont tendance à aller à la surface du bain de cuivre liquide. Sous l'effet du biscuit de graphite flottant à la surface du bain métallique liquide, les morceaux de bore métallique restent immergés et se dissolvent d'autant plus rapidement dans la masse de cuivre liquide. La température de 1220°C est maintenue durant 3 à 4 heures, jusqu'à dissolution complète du bore.

Le four est ensuite ouvert, le biscuit de graphite ôté et la surface du bain métallique liquide débarrassée des produits surnageant. Le contenu du creuset est alors versé dans un moule, tel un moule métallique, un moule de sable, un moule en céramique ou un moule à lingot. L'aptitude à la coulée d'un tel alliage est remarquable.

Une fois la préforme obtenue par moulage ou la mise en lingot, l'alliage obtenu peut être mis dans sa forme définitive à l'aide des techniques de transformation usuelles, telles l'usinage, le forgeage, le laminage ou l'extrusion.

## Revendications

1. Alliage métallique à base de cuivre, destiné à absorber les radiations nucléaires, caractérisé en ce qu'il contient plus de 10 % et jusqu'à 50 % en poids de bore par rapport au poids total de l'alliage.

2. Alliage métallique selon la revendication 1, caractérisé en ce qu'il contient du bore naturel.

3. Alliage métallique selon la revendication 1, caractérisé en ce qu'il contient du bore enrichi en isotope 10.

4. Alliage métallique selon l'une des revendications 1 à 3, caractérisé en ce qu'il contient un ou plusieurs éléments additionnels destinés à renforcer ou améliorer ses propriétés mécaniques, physiques ou technologiques.

5. Alliage métallique selon l'une des revendications 1 à 4, caractérisé en ce qu'il contient un ou plusieurs éléments métalliques neutrophages additionnels.

6. Alliage métallique selon l'une des revendications 1 à 5, caractérisé en ce qu'il contient des fibres, telles que des fibres d'alumine, de carbure de silicium, de bore ou de carbone.

7. Alliage métallique selon l'une des revendications 1 à 6, caractérisé en ce qu'il contient un ou plusieurs éléments mécaniques additionnels destinés à renforcer ou améliorer la résistance à la corrosion de l'absorbeur.

8. Utilisation de l'alliage métallique selon l'une des revendications 1 à 7 pour l'absorption de radiations nucléaires, en particulier les neutrons et les rayonnements γ et X.

## Claims

1. A copper-based metal alloy for absorbing nuclear radiation, characterized in that it contains more than 10% and up to 50% by weight of boron, based on the total weight of the alloy.

2. A metal alloy according to Claim 1, characterized in that it contains natural boron.

3. A metal alloy according to Claim 1, characterized in that it contains boron enriched in the 10 isotope.

4. A metal alloy according to any one of Claims 1 to 3, characterized in that it contains one or more additional elements for increasing or improving its mechanical, physical or technological properties.

5. A metal alloy according to any one of Claims 1 to 4, characterized in that it contains one or more additional neutron-absorbing metallic elements.

6. A metal alloy according to any one of Claims 1 to 5, characterized in that it contains fibres such as alumina, silicon carbide, boron or carbon fibres.

7. A metal alloy according to any one of Claims 1 to 6, characterized in that it contains one or more additional mechanical elements for increasing or improving the corrosion resistance of the absorber.

8. Use of the metal alloy according to any one of Claims 1 to 7 for absorbing nuclear radiation, in particular neutrons, γ-rays and X-rays.

## Patentansprüche

1. Metallegierung auf Kupferbasis zur Absorption von Kernstrahlungen, dadurch gekennzeichnet, dass sie mehr als 10 und bis zu 50 Gewichtsprozente Bor, bezogen auf das Gesamtgewicht der Legierung, enthält.

2. Metallegierung nach Patentanspruch 1, dadurch gekennzeichnet, dass sie Naturbor enthält.

3. Metallegierung nach Patentanspruch 1, dadurch gekennzeichnet, dass sie mit Isotop 10 angereichertes Bor enthält.

4. Metallegierung nach einem der Patentansprüche 1 bis 3, dadurch gekennzeichnet, dass sie ein oder mehrere zusätzliche Elemente zur Verstärkung oder Verbesserung ihrer mechanischen, physikalischen oder technologischen Eigenschaften enthält.

5. Metallegierung nach einem der Patentansprüche 1 bis 4, dadurch gekennzeichnet, dass sie eine oder mehrere zusätzliche, neutrophage, metallische Elemente enthält.

6. Metallegierung nach einem der Patentansprüche 1 bis 5, dadurch gekennzeichnet, dass sie Fasern, wie Aluminiumoxidfasern, Siliziumkarbidfasern, Borfasern oder Kohlenstoffasern enthält.

7. Metallegierung nach einem der Patentansprüche 1 bis 6, dadurch gekennzeichnet, dass sie ein oder mehrere zusätzliche, mechanische Elemente zur Verstärkung oder Verbesserung der Korrosionsbeständigkeit des Absorbers enthält.

8. Verwendung der metallischen Legierung nach einem der Patentansprüche 1 bis 7 zur Absorption von Kernstrahlungen, insbesondere von Neutronen-, Gamma- und Röntgenstrahlungen.
